# EUROPÄISCHE PATENTSCHRIFT

(11) **EP 0 927 276 B1**
(45) Veröffentlichungstag und Bekanntmachung des Hinweises auf die Patenterteilung: **21.11.2001**
(21) Anmeldenummer: 97940147.8
(22) Anmeldetag: 01.09.1997
(51) Int. Cl.: D06P 5/15, D06P 5/02, C11D 3/00

(54) **VERFAHREN ZUR ERZEUGUNG EINES STRUKTUREFFEKTES AUF TEXTILEN FLÄCHENGEBILDEN**
PROCESS FOR GENERATING A STRUCTURE EFFECT ON TEXTILE FABRICS
PROCEDE POUR PRODUIRE UN EFFET DE TEXTURE SUR DES PRODUITS TEXTILES PLATS

(30) Priorität: 09.09.1996 DE 19636531; 18.10.1996 DE 19643036; 02.11.1996 DE 19645188
(43) Veröffentlichungstag der Anmeldung: 07.07.1999
(73) Patentinhaber: Cognis Deutschland GmbH, 40589 Düsseldorf (DE)
(72) Erfinder: COPETE VIDAL, Teresa, E-08037 Barcelona (ES); PI SUBIRANA, Rafael, E-08400 Granollers (ES); COLOMERA, Andreu, E-08225 Terrassa (ES)
(86) Internationale Anmeldenummer: EP9704734
(87) Internationale Veröffentlichungsnummer: WO9810136

(56) Entgegenhaltungen:
- EP-A- 0 574 830
- WO-A-90/07569
- WO-A-95/09225
- WO-A-95/35363
- DE-A- 19 502 514

## Beschreibung

### Gebiet der Erfindung

Die Erfindung betrifft ein Verfahren zur Erzeugung eines Struktureffektes auf textilen Flächengebilden unter Einsatz von gemahlenem Siliciumverbindungen, speziell gemahlene Silicate, und gegebenenfalls Cellulasen sowie die Verwendung der gemahlenen Siliciumverbindungen als Mittel zur Erzeugung eines stonewash-Effektes auf gefärbtem oder ungefärbtem Baumwollgewebe.

### Stand der Technik

Die Weltproduktion von Jeans beträgt jährlich mehrere Millionen Stück. Ein guter Teil dieser Menge wird einem künstlichen Alterungsprozeß unterzogen, bei dem man die Jeans zusammen mit Bimssteinen in einer Waschflotte behandelt und dabei zwar einerseits abnutzt, gleichzeitig aber auch den Weichgriff verbessert und somit den Tragekomfort steigert. Die mit der Abnutzung verbundene statistische Auswaschung von Farbe wird im übrigen vom Verbraucher häufig gewünscht (stonewash-Effekt). Natürlich stellt die Beladung von Waschmaschinen mit Steinen einen Vorgang dar, der hohe Anforderungen an den Werkstoff stellt. Abgesehen davon, daß Bimsstein eine natürliche und teure Rohstoffquelle darstellt, werden die Steine schon bei einmaligem Einsatz so stark abgeschliffen, daß eine Wiederverwendung nicht mehr in Frage kommt. Ein Teil der Bimssteine findet sich schließlich auch in den Taschen der Jeans wieder und müssen mühsam von Hand entfernt werden. Auch der Umstand, daß pro Waschvorgang nur eine begrenzte Zahl von Jeans so behandelt werden können und ein nicht unbeträchtlicher Teil von ihnen bei dieser Prozedur so stark geschädigt wird, daß er für den Verkauf nicht mehr in Frage kommt, ließen es geboten erscheinen, den Vorgang statt ausschließlich auf mechanischem Wege zumindest auch zum Teil mittels einer chemischen Behandlung durchzuführen.

Aus dem Stand der Technik war bereits bekannt, daß Cellulasen über die Eigenschaft verfügen, blauen Indigofarbstoff von Denimfasem abzulösen. Eine Übersicht hierzu ist von N.K.Lange in **C.R. 2.TRICEL Symposium, Espoo, Finnland, 1993, S. 263** erschienen. In der Weiterentwicklung dieser Erkenntnis schlägt die Europäische Patentschrift **EP-B1 0452393** (Cayla) ein Verfahren zum heterogenen Vorwaschen von Baumwolltextilien vor, das unter Verwendung bestimmter Cellulasen bei pH-Werten unterhalb von pH = 6 durchgeführt wird. Aus der Europäischen Patentanmeldung **EP-A2 0307564** (Ecolab) ist ein Verfahren zum Schaffen unterschiedlich gefärbter Bereiche von Textilien aus Cellulose durch Behandeln mit einer wäßrigen Flotte bekannt, die neben Cellulasen nichtionische Tenside vom Typ der Fettalkoholethoxylate mit bis zu 20 Ethylenoxideinheiten pro Mol Fettalkohol enthalten können.

Zum gegenwärtigen Zeitpunkt besteht das Verfahren der Wahl darin, die Gewebe zunächst mit Bimssteinen vorzubehandeln und der Flotte anschließend Cellulasen zuzusetzen. Im Hinblick auf die oben geschilderten Nachteile besteht jedoch ein Erfordernis im Markt, die teuren, nur einmal zu verwendenden Bimssteine gegen Stoffe auszutauschen, die auf dem Baumwollgewebe den gleichen Textureffekt erzielen, ökologisch und in der Handhabung unbedenklich sind, ökonomische Vorteile aufweisen und daher insbesondere wiederzuverwenden sind. In diesem Zusammenhang wird beispielsweise in **Chem.Abstr. 121, 282.299** vorgeschlagen, Bimssteine durch Keramik- oder Hartgummikugeln zu ersetzen. Aus der **US 5,213,581** ist ein Verfahren zur Herstellung von stonewashed Jeans bekannt, bei dem man Cellulasen zusammen mit anorganischen Salzen, beispielsweise Silicaten einsetzt. Ein ähnliches Verfahren wird in der **WO 95/09225** (Ivax) vorgeschlagen, wobei man den stonewash-Effekt mit Hilfe von Cellulasen erzielt und der Flotte unvermahlene Silicate vom Bentonittyp zusetzt, um eine Redeposition des Farbstoffs zu verhindern. Die Bentonite dienen dabei jedoch nicht der Behandlung der Fasern, d.h. haben keine abrasiven Eigenschaften. In der **WO 95/35363** (Novo) wird schließlich vorgeschlagen, Bimsstein gegen expandierte Perlite auszutauschen. Perlite stellt ein vulkanisches Lavagestein dar, welches bei 1200°C Wasser verliert und bei der Expansion einen federleichten Gesteinsschaum ergibt. Der Schaum bricht leicht in kleine Brocken, die dann wie Bimsstein ohne weitere Zerkleinerung eingesetzt werden können. Die hohe Ähnlichkeit mit Bimsstein hat allerdings zur Folge, daß mit der Verwendung dieses Materials die gleichen Probleme, insbesondere im Hinblick auf die Wiederverwendbarkeit und die Staubbildung, verbunden sind.

Die Aufgabe der Erfindung hat folglich darin bestanden, ein Verfahren zur Erzeugung eines StrukturEffektes auf textilen Flächengebilden, vorzugsweise eines stonewash-Effektes auf gefärbtem Denimgewebe hervorzurufen, das frei von den geschilderten Nachteilen ist.

Die DE-A-15502514 beschreibt ein Verfahren zur Erzeugung von Struktureffekten auf Textilien, wobei diese mit einer wässrigen Flotte, welche gemahlene Siliciumverbindungen mit einer Partikelgrösse von 10 bis 500 Mikrometer und Cellulase enthält, behandelt werden.

### Beschreiburlg der Erfindung

Gegenstand der Erfindung ist ein Verfahren zur Herstellung eines Struktureffektes auf textilen Flächengebilden, bei dem man eine wäßrige Flotte, enthaltend gefärbte oder ungefärbte Fasern, Garne, Stoffe oder Textilien mit (a) gemahlenen Siliciumverbindungen, vorzugsweise gemahlene Silicate bzw. gemahlenes Glas, und gegebenenfalls (b) Cellulasen nach Anspruch 1 behandelt, sowie die Verwendung nach Anspruch 9.

Überraschenderweise wurde gefunden, daß sich gemahlene Siliciumverbindungen, vorzugsweise gemahlene Silicate bzw. gemahlenes Glas in vorzüglicher Weise als Ersatzstoff für Bimsstein eignet. Auf den textilen Flächengebilden, vorzugsweise Baumwollgewebe, wird nicht nur ein mindestens gleich guter Textur- bzw. stonewash-Effekt erzielt, die Siliciumverbindungen sind zudem ökologisch unbedenklich, problemlos in der Dosierung, verursachen weniger Schäden an den Waschmaschinen, senken die Ausschußrate bei den behandelten Einsatzstoffen, speziell Jeans, und lassen sich nach Abtrennung aus der Flotte viele Male wiederverwenden. Ein weiterer Vorteil besteht darin, daß der Prozeß auch kontinuierlich durchgeführt werden kann.

### Textile Flächengebilde

Unter dem Begriff textile Flächengebilde sind alle die Einsatzmaterialien zu verstehen, auf die das erfindungsgemäße Verfahren angewendet werden kann. Dementsprechend kommen hierfür sowohl die gesponnen Fasern und Garne als auch die daraus hergestellten Stoffe und Webprodukte und die aus diesen wiederum hergestellten Endprodukte, also die Textilien, in Betracht. Die Einsatzstoffe können sowohl aus pflanzlichen als auch synthetischen Fasern bestehen. Obschon Baumwollgewebe und hier speziell Denim bevorzugt ist, kommen beispielsweise auch Lyocell- bzw. Cellulosefasern in Frage sowie Blends der Fasern beispielsweise mit Polyester- oder Polyamidfasern.

### Siliciumverbindungen

Es werden gemahlene Siliciumverbindungen mit einer Korngröße im Bereich von 0,01 bis 200 µm, wobei 75 Gew.-% aller Teilchen einen mittleren Durchmesser von kleiner 50 µm, 20 Gew.-% von 50 bis 100 µm and 5 % größer 100 µm eingesetzt.

Als gemahlene Siliciumverbindung wird vorzugsweise Siliciumdioxid eingesetzt, wobei es sich im einfachsten Fall um Sand handelt. Vorzugsweise werden jedoch gemahlene Silicate bzw. gemahlenes Glas eingesetzt, dessen Herkunft unkritisch ist. Dementsprechend eignet sich übliches Recyclingglas grundsätzlich ebenso für die Herstellung des Mahlguts wie etwa teurer Glasschaum. Als natürliche Quelle kommt beispielsweise Diatomeenerde in Betracht. Die silicatischen Ausgangsstoffe enthalten vorzugsweise kein Kristallwasser, so daß sie bei höheren Temperaturen nicht expandieren; Perlite, die bei 1200°C in eine bimssteinartige Masse übergehen, kommen daher als Ausgangsstoffe nicht in Frage, weil mit ihrer Verwendung wieder die gleichen Probleme wie mit Bimsstein selbst verbunden sind. Üblicherweise wird das Mahlgut in Mengen von 0,5 bis 2,5 und vorzugsweise 1,0 bis 2,0 kg/kg des textilen Flächengebildes eingesetzt. Die Herstellung der gemahlenen Siliciumverbindungen kann nach den Verfahren des Stands der Technik in dafür geeignete Zerkleinerungsmaschinen, beispielsweise Brechern, Wälzmühlen, Mahlkörpermühlen oder Prallmühlen durchgeführt werden, wie sie z.B. in **Winnacker-Küchler, Chemische Technologie, Bd.1, 4. Aufl. S. 87 bis 93 (1984)** beschrieben werden.

### Cellulasen

Cellulasen (1,4-β-D-Glucan-4-glucanohydrolasen; EC 3.2.1.4.) stellen Enzymkomplexe dar, die am Abbau nativer Cellulose beteiligt sind. Bei den im Sinne der Erfindung als fakultative Komponente (b) vorzugsweise einzusetzenden sauren Cellulasen handelt es sich um Enzyme, die vorzugsweise aus Kulturen von Aspergillus- oder Trichoderma-Arten hergestellt werden und ein Aktivitätsoptimum bei säuren pH-Werten im Bereich von 4 bis 6 aufweisen. Besonders bevorzugt sind saure Cellulasen, die unter der Marke Celluzyme® von der Novo Nordisk vertrieben und durch submerse Fermentation des Pilzes *Humicola insolens* hergestellt werden. Übersichten zur Wechselwirkung von Cellulasen mit Cellulose sind beispielsweise von E.Hoshino in **J. Biochem. 114, 230; 236 (1994), ibid. 115, 837 (1994)** sowie **J. Ferment. Bioeng. 77, 496 (1994)** zu finden. Üblicherweise werden die Cellulasen in Mengen von 0,1 bis 15 Gew.-% - bezogen auf die textilen Flächengebilde - eingesetzt.

### Zeolithe

Unter Zeolithen sind gegebenenfalls wasserhaltige Alkali- oder Erdalkalialumosilicate der allgemeinen Formel (I) zu verstehen,

**M**_{**2z**}**O * Al**_{**2**}**O**_{**3**} *** x SiO**_{**2**} *** y H**_{**2**}**O** (I)

in der M für ein Alkali- oder Erdalkalimetall der Wertigkeit z, x für Zahlen von 1,8 bis 12 und y für Zahlen von 0 bis 8 steht **[Chem.i.u.Zt., 20, 117 (1986)].** Typische Beispiele für Zeolithe sind die natürlich vorkommenden Mineralien Clinoptilolith, Erionit oder Chabasit. Bevorzugt sind jedoch synthetische Zeolithe, beispielsweise

Zeolith NaA Na₁₂[(AlO₂)₁₂(SiO₂)₁₂] * 27 H₂O.

Zeolith NaX Na₈₆[(AlO₂)₈₆(SiO₂)₁₀₆] * 264 H₂O

Zeolith Y Na₅₆[(AlO₂)₅₆(SiO₂)₁₃₆] * 325 H₂O

Zeolith L K₉[(AlO₂)₉(SiO₂)₂₇] * 22 H₂O

Mordenit Na_{8,7}[(AlO₂)_{8,7}(SiO₂)_{39,3}] * 24 H₂O

Im Sinne des erfindungsgemäßen Verfahrens gelangen vorzugsweise Zeolith NaA sowie Gemische aus Zeolith NaA und NaX zum Einsatz, wobei der Anteil des Zeoliths NaX in derartigen Gemischen zweckmäßigerweise unter 30 %, insbesondere unter 20 %, liegt. Geeignete Zeolithe weisen keine Teilchen mit einer Größe über 30 mm auf und bestehen zu wenigstens 80 % aus Teilchen einer Größe von weniger als 10 mm. Ihre mittlere Teilchengröße (Volumenverteilung, Meßmethode: Coulter Counter) liegt im Bereich von 1 bis 10 mm. Bevorzugte Zeolithe haben eine mittlere Teilchengröße von 2 bis 4 mm. Ihr Calciumbindevermögen, das nach den Angaben der deutschen Patentanmeldung **DE-AS 24 12 837** bestimmt wird, liegt im Bereich von 100 bis 200 mg CaO/g, Die Zeolithe, die üblicherweise in Mengen von 1 bis 15, vorzugsweise 1 bis 10 Gew.-%, bezogen auf die textilen Flächengebilde, eingesetzt werden, können von ihrer Herstellung her noch überschüssiges Alkali enthalten.

### Nichtionische Tenside

Im Sinne des erfindungsgemäßen Verfahrens hat es sich zur Enzymstabilisierung und Staubbindung als vorteilhaft erwiesen, die Cellulasen zusammen mit geeigneten, vorzugsweise wasserfreien nichtionischen Tensiden, wie beispielsweise Fettalkoholpolyglycolethern der Formel (II) einzusetzen,

**R**^{**1**}**O(CH**_{**2**}**CH**_{**2**}**O)**_{**n**}**H** (II)

in der R¹ für einen linearen oder verzweigten Alkylrest mit 12 bis 22 Kohlenstoffatomen und n für Zahlen von 2 bis 50 und vorzugsweise 5 bis 30 steht. Typische Beispiele sind Anlagerungsprodukte von durchschnittlich 2 bis 50 und insbesondere 5 bis 10 Mol Ethylenoxid an technische Fettalkohole mit 12 bis 18 Kohlenstoffatomen wie beispielsweise Dodecanol, Isododecanol, Kokosfettalkohol, Isostearylalkohol, Cetearylalkohol und/oder Talgfettalkohol. Die nichtionischen Tenside werden üblicherweise in Mengen von 1 bis 15, vorzugsweise 1 bis 10 Gew.-%, bezogen auf die textilen Flächengebilde, eingesetzt.

### Puffersalze

Zusammen mit den Tensiden empfiehlt es sich Puffersalze einzusetzen, bei denen es sich beispielsweise um Alkali- und/oder Erdalkalisulfate, -carbonate, -phosphate und -citrate handeln kann. Typische Beispiele sind Natriumsulfat, Kaliumsulfat, Calciumcarbonat, Natriumphosphat und Natriumcitrat; Obschon es sich selbstverständlich nicht um ein Salz handelt, kommt zudem auch Citronensäure in Betracht. Als Staubbindemittel können zusätzlich auch noch Polyethylen- oder Polypropylenglycolether mit einem durchschnittlichen Molekulargewicht im Bereich von 500 bis 5,000 eingesetzt werden. Die Puffersalze werden üblicherweise in Mengen von 1 bis 10, vorzugsweise 1 bis 3 Gew.-%, bezogen auf die textilen Flächengebilde, eingesetzt.

### Compounds

In einer besonderen Ausführungsform der Erfindung kann das Verfahren auch unter Einsatz von Compounds der folgenden Zusammensetzung durchgeführt werden,

| | | |
|---|---|---|
| (a) | 95 bis 99, vorzugsweise | 75 bis 95 Gew.-% gemahlene Siliciumverbindungen, |
| (b) | 0,1 bis 4, vorzugsweise | 1 bis 2 Gew.-% Cellulase, |
| (c) | 0,1 bis 10, vorzugsweise | 1 bis 5 Gew.-% Zeolithe, |
| (d) | 0,1 bis 10, vorzugsweise | 1 bis 5 Gew.-% nichtionische Tenside und |
| (e) | 0,5 bis 3, vorzugsweise | 1 bis 1,5 Gew.-% Puffersalze, |

wobei die Maßgabe besteht, daß sich die Mengenangaben zu 100 Gew.-% addieren. Die Compounds können auch als wäßrige gelförmige Zubereitungen, gegebenenfalls unter Mitverwendung von Polymeren formuliert werden, was die Anwendung erleichtert.

### Durchführung des Verfahrens

Das Flottengewichtsverhältnis beispielsweise von Baumwollgewebe zu Wasser liegt in der Regel im Bereich von 1 : 5 bis 1 : 20. Vorzugsweise wird eine Flotte bestehend aus etwa 3 bis 5 kg Jeansstoff und 30 bis 50 kg Wasser hergestellt, der man zunächst 3 bis 5 kg gemahlene Siliciumverbindungen, vorzugsweise gemahlenes Glas, und gegebenenfalls 50 bis 100 und vorzugsweise 5 bis 10 g Cellulase sowie gegebenenfalls Zeolithe, wasserfreie nichtionische Tenside und/oder Puffersalze zusetzt. Es empfiehlt sich, das Verfahren bei einem pH-Wert im Bereich von 4,5 bis 8,5 und bei einer Temperatur im Bereich von 50 bis 65, vorzugsweise 55 bis 60°C durchzuführen. Falls gewünscht, kann man zusammen mit den Zubereitungen konventionelle Wäscheweichspülmittel, beispielsweise vom Esterquat-Typ, einsetzen. Das erfindungsgemäße Verfahren kann - wie oben beschrieben - auch unter Einsatz der entsprechenden Compounds durchgeführt werden.

Falls gewünscht, kann das Verfahren auch kontinuierlich durchgeführt werden, wie dies in Abbildung 1 dargestellt wird: Eine wäßrige Suspension der gemahlenen Siliciumverbindungen wird in einem Dekanter mit Rührer **(1)** vorgelegt und über ein Einlaßventil **(2)** in die Waschmaschine **(3)** eindosiert. Nach Abschluß des Waschzyklus und ggf. Entnahme der Wäsche wird die überstehende Waschlauge zusammen mit dem Mahlgut über das Auslaßventil **(4)** abgelassen und mit Hilfe der Pumpe **(5)** in den Dekanter **(1)** zurückgeführt. Über das Einlaßventil **(6)** wird Frischwasser in die Waschmaschine gepumpt, das nach Verlassen der Maschine über das Ventil **(4)** und die Pumpe **(5)** die wäßrige Suspension im Dekanter **(1)** verdünnt. Im Dekanter wird das Mahlgut von der überstehenden wäßrigen Phase getrennt; das schmutzige Waschwasser verläßt den Dekanter über das Auslaßventil **(7).** Über das Einlaßventil **(8)** wird schließlich Frischwasser in den Dekanter geführt, welches wieder zur Herstellung der wäßrigen Suspension der gemahlenen Siliciumverbindungen dient.

### Gewerbliche Anwendbarkeit

Die gemahlenen Siliciumverbindungen verleihen gefärbtem oder ungefärbten textilen Flächengebilden, vorzugsweise Baumwollgewebe und insbesondere blauem Denim, nicht nur einen typischen Textur-bzw. stonewash-Effekt, sondern auch einen angenehmen Weichgriff, wodurch sich auch der Tragekomfort verbessert. Ein weiterer Gegenstand der Erfindung betrifft daher die Verwendung von gemahlenen Siliciumverbindungen, insbesondere von gemahlenen Silicaten bzw. gemahlenem Glas, zur Erzeugung eines stonewash-Effektes auf gefärbtem oder ungefärbtem Baumwollgewebe, wie in Anspruch 9 definiert.

### Beispiele

### Beispiel 1

Ein Paar fabrikneuer Blue Jeans wurden in eine Waschmaschine des Typs Siemens Siewamat 3573 mit einem Fassungsvermögen von 5,5 kg Wäsche und ca. 60 Wasser gegeben. Die Jeans wurden mit einem konventionellen, amylasehaltigen Vollwaschmittel einmal bei 40°C vorgewaschen. Danach wurde der Flotte gemahlenes Glas vom Typ Miltopan® GB (Pulcra/ES, Komgrößenverteilung: 75 % < 50 µm, 20 % 50 bis 100 µm, 5 % > 100 µm) im Gewichtsverhältnis Gewebe: Glas = 1 : 1 und 100 g einer Zubereitung aus
35 Gew.-% Cellulase
15 Gew.-% Talgfettalkohol+5 EO und
50 Gew.-% Natriumcitrat/Citronensäure (1:1)
zugegeben. Die Flotte wurde 60 min bei 50°C behandelt und anschließend zweimal klargespült. Die Jeans wiesen einen angenehmen Weichgriff und einen gleichmäßigen stonewash-Effekt auf.

### Beispiel 2:

Beispiel 1 wurde mit einem Produkt wiederholt, das eine Korngrößenverteilung von 75 % < 50 µm, 20 % 50 bis 100 µm und 5 % > 100 µm aufwies, und wobei für die mechanische Behandlung der Gewebe das rückgewonnene Glas aus der ersten Behandlung wieder eingesetzt wurde. Die Jeans zeigten nach Abschluß der Wäsche einen Weichgriff und stonewash-Effekt wie das Muster aus Beispiel 1.

### Beispiel 3:

Beispiel 2 wurde wiederholt und für die mechanische Behandlung der Gewebe gemahlenes Glas eingesetzt, welches insgesamt bereits fünfmal rückgewonnen worden war. Es wurde ferner neben dem gemahlenen Glas ein Produkt der folgenden Zusammensetzung eingesetzt:
15 Gew.-% Cellulase
10 Gew.-% Talgfettalkohol+5 EO und
15 Gew.-% Zeolith A
60 Gew.-% Natriumcitrat/Citronensäure (1:1)

Auch diese Jeans zeigten nach Abschluß des Prozesses einen ebensolchen Weichgriff und stonewash-Effekt wie das Muster aus Beispiel 1.

### Beispiel 4

Analog Beispiel 1 wurden ein Paar fabrikneuer Blue Jeans in eine Waschmaschine des Typs Siemens Siewamat 3573 mit einem Fassungsvermögen von 5,5 kg Wäsche und ca. 60 I Wasser gegeben. Die Jeans wurden mit einem konventionellen, amylasehaltigen Vollwaschmittel einmal bei 40°C vorgewaschen. Danach wurde der Flotte 5 kg eines Compounds der Zusammensetzung
96 Gew.-% Miltopan GB,
1 Gew.-% Cellulase,
1 Gew.-% Isododecanol+6EO,
1 Gew.-% Zeolith A und
1 Gew.-% Natriumcitrat/Citronensäure (1:1)
im Gewichtsverhältnis Gewebe: Compound = 1 : 1 zugegeben, 35 min bei 60°C gewaschen und anschließend zweimal klargespült. Die Jeans wiesen einen angenehmen Weichgriff und einen gleichmäßigen stonewash-Effekt auf.

## Patentansprüche

1. Verfahren zur Erzeugung eines Struktureffektes auf textilen Flächengebilden, bei dem man eine wäßrige Flotte, enthaltend gefärbte oder ungefärbte Fasern, Game, Stoffe oder Textilien mit
(a) gemahlenen Siliciumverbindungen mit einer Korngröße im Bereich von 0,01 bis 200 µm, wobei 75 Gew.-% aller Teilchen einen mittleren Durchmesser von kleiner 50 µm, 20 Gew.-% von 50 bis 100 µm und 5 % größer 100 µm aufweisen, und gegebenenfalls
(b) Cellulasen
behandelt.

2. Verfahren nach Anspruch 1, **dadurch gekennzeichnet, daß** man textile Flächengebilde aus Baumwolle und/oder Cellulose einsetzt.

3. Verfahren nach den Ansprüchen 1 oder 2, **dadurch gekennzeichnet, daß** man als Komponente (a) gemahlene Silicate, Sand, Glas und/oder Diatomeenerde einsetzt.

4. Verfahren nach mindestens einem der Ansprüche 1 bis 3, **dadurch gekennzeichnet, daß** man die gemahlenen Siliciumverbindungen in Mengen von 1,0 bis 2,5 kg/kg Baumwollgewebe einsetzt.

5. Verfahren nach mindestens einem der Ansprüche 1 bis 4, **dadurch gekennzeichnet, daß** man als Komponente (b) saure Cellulasen einsetzt, die ein Aktivitätsoptimum bei einem pH-Wert im Bereich von 4,5 bis 5,5 aufweisen.

6. Verfahren nach mindestens einem der Ansprüche 1 bis 5, **dadurch gekennzeichnet, daß** man die Cellulasen in Mengen von 0,1 bis 15 Gew.-% - bezogen auf die textilen Flächengebilde - einsetzt.

7. Verfahren nach mindestens einem der Ansprüche 1 bis 6, **dadurch gekennzeichnet, daß** man weiterhin Zeolithe der Formel **(I)** einsetzt,
**M**_{**2z**}**O * Al**_{**2**}**O**_{**3**} *** x SiO**_{**2**} *** y H**_{**2**}**O** (I)
in der M für ein Alkali- oder Erdalkalimetall der Wertigkeit z, x für Zahlen von 1,8 bis 12 und y für Zahlen von 0 bis 8 steht, einsetzt.

8. Verfahren nach mindestens einem der Ansprüche 1 bis 7, **dadurch gekennzeichnet, daß** man weiterhin Fettalkoholpolyglycolether der Formel **(II)** einsetzt,
**R**^{**1**}**O(CH**_{**2**}**CH**_{**2**}**O)**_{**n**}**H** (II)
einsetzt, in der R¹ für einen linearen oder verzweigten Alkylrest mit 12 bis 22 Kohlenstoffatomen und n für Zahlen von 2 bis 50 steht.

9. Verwendung von gemahlenen Siliciumverbindungen mit einer Korngröße im Bereich von 0,01 bis 200 µm, wobei 75 Gew.-% aller Teilchen einen mittleren Durchmesser von kleiner 50 µm, 20 Gew.-% von 50 bis 100 µm und 5 Gew.-% größer 100 µm aufweisen, als Mittel zur Erzeugung eines stonewash-Effektes auf gefärbtem oder ungefärbtem Baumwollgewebe.

## Claims

1. A process for creating a structural effect on textile fabrics, which comprises treating an aqueous liquor containing dyed or undyed fibres, yarns, fabrics or textiles with
(a) ground silicon compounds having a particle size in the range from 0.01 to 200 µm, with the average diameter being less than 50 µm for 75% by weight of all particles, in the range from 50 to 100 µm for 20% by weight and greater than 100 µm for 5%, and optionally
(b) cellulases.

2. A process according to Claim 1, **characterized in that** textile fabrics comprising cotton and/or cellulose are used.

3. A process according to Claims 1 or 2, **characterized in that** component (a) is ground silicates, sand, glass and/or diatomaceous earth.

4. A process according to at least one of Claims 1 to 3, **characterized in that** the ground silicon compounds are used in amounts of 1.0 to 2.5 kg/kg of cotton fabric.

5. A process according to at least one of Claims 1 to 4, **characterized in that** component (b) is acidic cellulases having an activity optimum at a pH in the range from 4.5 to 5.5.

6. A process according to at least one of Claims 1 to 5, **characterized in that** the cellulases are used in amounts of 0.1 to 15% by weight, based on the textile fabrics.

7. A process according to at least one of Claims 1 to 6, **characterized in that** zeolites of the formula **(I),**
**M**_{**2z**}**O * Al**_{**2**}**O**_{**3**} *** x SiO**_{**2**} *** y H**_{**2**}**O** (I),
where M is an alkali or alkaline earth metal of valency z, x is from 1.8 to 12 and y is from 0 to 8, are additionally used.

8. A process according to at least one of Claims 1 to 7, **characterized in that** fatty alcohol polyglycol ethers of the formula **(II),**
**R**^{**1**}**O(CH**_{**2**}**CH**_{**2**}**O)**_{**n**}**H** (II),
where R¹ is a linear or branched alkyl radical of 12 to 22 carbon atoms and n is from 2 to 50, are additionally used.

9. The use of ground silicon compounds having a particle size in the range from 0.01 to 200 µm, with the average diameter being less than 50 µm for 75% by weight of all particles, in the range from 50 to 100 µm for 20% by weight and greater than 100 µm for 5% by weight, as means for creating a stonewash effect on dyed or undyed cotton fabric.

## Revendications

1. Procédé pour réaliser un effet de texture sur des produits textiles plats par traitement dans un bain aqueux contenant des fibres, fils, tissus ou produits textiles teintés ou non teintés, avec :
a) des combinaisons de silicium, broyées d'une granulométrie de l'ordre de 0,01 à 200 µm et 75 % de toutes les particules ont un diamètre moyen inférieur à 50 µm, 20 % en poids un diamètre moyen compris entre 50 et 100 µm et 5 % en poids supérieur à 100 µm et le cas échéant,
b) des cellulases.

2. Procédé selon la revendication 1,
**caractérisé en ce qu'**
on utilise des produits textiles plats en coton et/ou en cellulose.

3. Procédé selon l'une quelconque des revendications 1 ou 2,
**caractérisé en ce que**
comme composant (a) on utilise du silicate non broyé, du sable, du verre et/ou de la terre à diatomées.

4. Procédé selon l'une quelconque des revendications 1 à 3,
**caractérisé en ce qu'**
on utilise des combinaisons de silicium broyées dans des quantités de 1,0 à 2,5 kg/kg de tissu de coton.

5. Procédé selon l'une quelconque des revendications 1 à 4,
**caractérisé en ce que**
comme composant (b) on utilise des cellulases acides ayant un optimum d'activité pour une valeur pH de l'ordre de 4,5 à 5,5.

6. Procédé selon l'une quelconque des revendications 1 à 5,
**caractérisé en ce qu'**
on utilise les cellulases dans des quantités de 0,1 à 15 % en poids rapporté aux produits textiles plats.

7. Procédé selon l'une quelconque des revendications 1 à 6,
**caractérisé en ce qu'**
on utilise en outre des zéolithes répondant à la formule (I) suivante :
M_{2z}O * Al₂O₃ * x SiO₂ * y H₂O (I)
dans cette formule, M représente un métal alcalin ou alcalino-terreux de valence z, x représente des nombres allant de 1,8 à 12, y représente des nombres de 0 à 8.

8. Procédé selon l'une quelconque des revendications 1 à 7,
**caractérisé en ce qu'**
on utilise en outre un polyglycol éther d'alcool gras de la formule (II) :
R¹O(CH₂CH₂O)ₙH (II)
dans cette formule R¹ représente un radical alkyle linéaire ou ramifié avec de 12 à 22 atomes de carbone et n représente des nombres de 2 à 50.

9. Application de combinaisons de silicium broyées avec une granulométrie de l'ordre de 0,1 à 200 µm, avec 75 % en poids de toutes les particules d'un diamètre moyen inférieur à 50 µm. 20 % en poids des particules compris entre 50 et 100 µm et 5 % en poids des particules supérieur à 100 µm, comme moyen pour créer un effet délavé de produits textiles teintés ou non teintés.
